# EUROPÄISCHE PATENTSCHRIFT

(11) **EP 0 666 349 B1**
(45) Veröffentlichungstag und Bekanntmachung des Hinweises auf die Patenterteilung: **19.05.1999**
(21) Anmeldenummer: 95100427.4
(22) Anmeldetag: 13.01.1995
(51) Int. Cl.: D04H 1/64

(54) **Verfahren zur Herstellung von Vliesen aus synthetischen Fasern und deren Verwendung**
Process to manufacture a synthetic nonwoven substrate and use of this substrate
Procédé de fabrication d'un non-tissé de fibres synthétiques et utilisation

(30) Priorität: 26.01.1994 DE 4402187
(43) Veröffentlichungstag der Anmeldung: 09.08.1995
(73) Patentinhaber: BAYER AG, 51368 Leverkusen (DE)
(72) Erfinder: Neubach, Werner, Dipl.-Ing., D-67067 Ludwigshafen (DE)

(56) Entgegenhaltungen:
- WO-A-93/07202
- DE-A- 2 916 316
- FR-A- 2 243 293
- FR-A- 2 276 279
- US-A- 2 941 904

## Beschreibung

Die Erfindung betrifft Vliese und daraus hergestellte Abdeckungsmaterialien, die besonders reißfest und dimensionsstabil sind, und insbesondere Verfahren zu deren Herstellung.

Aus Polymeren hergestellte Spinnvliese und aus synthetischen Fasern oder Mineralfasern hergestellte Faservliese sind an sich bekannt. Die aus den Fasern hergestellten Vliese werden zuerst einer mechanischen Behandlung zur Verfilzung bzw. mechanischen Vorverfestigung der Fasern unterzogen. Die Vorverfestigung erfolgt über einen Vernadelungsprozeß, eine Kalanderbehandlung oder bei aus verschiedenen synthetischen Fasern hergestellten Vliesen über eine Wärmebehandlung zum Anschmelzen der Fasern. Anschließend werden diese so behandelten Vliese mit vernetzbaren Polymerisaten getränkt, um nach Trocknung und Vernetzung der Polymerisate den Vliesen die gewünschte Festigkeit zu geben. Vliese, die in einem zusätzlichen Verfahrensschritt beschichtet worden sind, bezeichnet man auch als Trägervliese. Sie finden in vielen technischen Bereichen Verwendung.

Aus der DE-A-2 916 316 ist bekannt, Vliese mit einer Bindemittelmischung aus Latex und Kieselsäuresol herzustellen. Dadurch wird die Migration des Latexmaterials beim Trocknen vermindert, und die erhaltenen Vliese weisen gute Eigenschaften auf. Die Bindemitelmischung wird bevorzugt bei der Herstellung von Papier, non-woven-Material und Latexfarbe eingesetzt.

Die DE-A-3 001075 beschreibt den Zusatz von Kieselsäuresol als Füllmaterial zu einem Latex, ohne daß es dadurch zu einer erhöhten Kreidung auf der Oberfläche des mit dieser Mischung hergestellten Nadelvliesteppichs kommt.

In DE-A-4 031 240 werden Glasfasern zur Erhöhung der chemischen Beständigkeit und Lagerfähigkeit mit wäßrigem Lösungen auf Kieselsolbasis vor der Vliesherstellung beschichtet.

Die bisher hergestellten Vliese aus Polymeren und aus synthetischen oder Mineralfasern, die mit Polymeren oder Harzen verfestigt sind, werden großtechnisch eingesetzt, insbesondere als Trägermaterialien für Abdeckungen. Die Anforderungen bezüglich Festigkeit und Dimensionsstabilität bei Belastung und Temperatureinwirkung an die Vliese sind hoch, so daß besonders darauf geachtet wurde, daß der Faseraufbau des Vlieses, die Vorverfestigung und die chemische Endverfestigung optimal und aufeinander abgestimmt sind. Trotz dieser Maßnahmen ist jedoch die Dimensionsstabilität bei Belastung und Temperatureinwirkung noch ungenügend.

Aufgabe der vorliegenden Erfindung war es daher, Vliese zur Verfügung zu stellen, die auch unter extremer Belastung und Temperatureinwirkung ausreichend dimensionsstabil sind, so daß sie im Bereich der Abdeckungsmaterialien wie z.B. Dachbahnen, Dichtungsmaterialien eingesetzt werden können.

Diese Aufgabe konnte durch die erfindungsgemäß erhaltenen dimensionsstabilen Vliese gelöst werden, wobei die übrigen Eigenschaften der Vliese, wie z.B. Reißfestigkeit und -dehnung nicht negativ beeinflußt werden.

Gegenstand der Erfindung ist die Bereitstellung von Vliesen aus synthetischen Fasern sowie vernetztem Polymerisat und SiO₂ im Gewichtsverhältnis 3:1 bis 1:3, bevorzugt 2:1 bis 1:2 oder Melaminharz und SiO₂ im Gewichtsverhältnis 10:1 bis 1:1.

Gegenstand der Erfindung ist ein Verfahren zur Herstellung von Vliesen durch Vernadelung, Kalanderbehandlung oder Wärmebehandlung von aus Polymeren oder synthetischen Fasern hergestellten Spinnvliesen oder Faservliesen, anschließende Weiterverarbeitung dieser so behandelten Vliese mit wäßrigen Lösungen oder Dispersionen vernetzbarer Polymerisate oder Melaminharze zu einem Vlies mit anschließender Trocknung, wobei die Lösung oder Dispersion zusätzlich oder anstelle eines Teiles der Polymerisate oder Melaminharze Kieselsäuresol in einer Menge enthält, daß das Gewichtsverhältnis Polymerisat zu SiO₂ 3:1 bis 1:3, vorzugsweise 2:1 bis 1:2 beträgt oder das Gewichtsverhältnis Melaminharz zu SiO₂ 10:1 bis 1:1 beträgt.

Die erfindungsgemäß erhaltenen Vliese können als Dichtungsmaterialien beispielsweise im Dammbau oder für Deponien verwendet werden.

Ein weiterer Gegenstand der Erfindung sind Trägervliese, die aus den vorstehenden Vliesen durch Beschichtung mit Bitumen oder PVC-Plastisol erhalten werden.

Ein weiterer Gegenstand der Erfindung ist daher ein Verfahren zur Herstellung von Trägervliesen durch Vernadelung, Kalanderbehandlung oder Wärmebehandlung von aus Polymeren oder synthetischen Fasern hergestellten Spinn- oder Faservliesen, anschließende Weiterverarbeitung dieser so behandelten Vliese mit wäßrigen Lösungen oder Dispersionen vernetzbarer Polymerisate oder Melaminharzen und anschließende Trocknung, wobei die Lösung oder Dispersion zusätzlich oder anstelle eines Teiles der Polymerisate oder Melaminharze Kieselsäuresol in einer solchen Menge enthält, daß das Gewichtsverhältnis Polymerisat zu SiO₂ 3:1 bis 1:3, vorzugswiese 2:1 bis 1:2 beträgt oder das Gewichtsverhältnis Melaminharz zu SiO₂ 10:1 bis 1:1 beträgt, und nach der Verarbeitung das Vlies mit Bitumen oder PVC-Plastisol bei Temperaturen von 160 bis 230°C beschichtet wird.

Die erfindungsgemäßen Trägervliese werden bevorzugt als Abdeckungsmaterialien, wie z.B. Dachbahnen und Dichtungsmaterialien für Dämme und Deponien verwendet. Durch die hohe Dimensionsstabilität können diese Materialien unter extremen Wetterbedingungen, wie insbesondere großen Temperaturschwankungen, eingesetzt werden.

Vorzugsweise werden als synthetische Fasern Polyamidfasern (Nylonfasern), Polyolefinfasern oder bevorzugt Polyesterfasern, besonders bevorzugt Polyesterfasern auf Basis p-Terephthalsäure und Ethylenglykol eingesetzt.

Mineralfasern, z.B. Glasfasern können ebenfalls eingesetzt werden.

Wäßrige Dispersionen vernetzbarer Polymerisate auf Basis von Styrolbutadien oder Acrylat und verschiedenen Vernetzungskomponenten oder wäßrige Lösungen von modifizierten Melaminharzen sind bevorzugt. Die als Binder eingesetzten vernetzbaren Polymerisate müssen duroplastische Eigenschaften haben. Das duroplastische Verhalten des Binders wird durch Auswahl geeigneter Monomeren oder durch Einbau von Vernetzungskomponenten in den Polymerisaten erreicht. Besonders bevorzugt sind daher Co- und Terpolymerisate aus Acrylsäureestern, Acrylamiden und Acrylnitril sowie Styrol und Butadien. Zur Erzielung der Wasserlöslichkeit sind die Melaminharze üblicherweise durch einkondensierte Amidosulfonsäure, Caprolactam oder Diethylenglykol modifiziert.

Um eine vollständige Vernetzung der Polymere unter üblichen Trocknungsbedingungen zu erreichen, werden den Polymerdisperisonen bevorzugt Säuren oder latente Säurespender und den Melaminharzlösungen bevorzugt katalytisch wirksame pH-neutrale Salze oder latente Säurespender zugesetzt.

Durch den erfindungsgemäßen Zusatz von oder teilweisen Ersatz der Polymerisate/Melaminharze durch Kieselsäuresol wird die Dimensionsstabilität des Vlieses bzw. des Abdeckungsmaterials sowohl bei Belastung als auch bei gleichzeitiger, erhöhter Temperatureinwirkung deutlich verbessert, wobei die übrigen Eigenschaften gleich bleiben bzw. teilweise auch verbessert werden.

Bei den hohen Mengen an zugesetztem SiO₂ war es überraschend, daß die Vernetzung der Polymerisate nicht beeinträchtigt wird. Auch führt der SiO₂-Zusatz nicht wie erwartet zu einer Versprödung oder Verhärtung der Vliese im Vergleich zu Vliesen ohne SiO₂-Zusatz. Die Zugfestigkeiten und Lösungsmittelbeständigkeiten entsprechen denen ohne SiO₂-Zusatz.

Bevorzugt werden die Fasern und das Bindemittel in einem Gewichtsverhältnis Faser:Bindemittel (trocken) von 10:0,1 bis 10:3,5, besonders bevorzugt von 10:0,5 bis 10:2,5 eingesetzt.

Für die Herstellung der Abdeckungsmaterialien werden bevorzugt 0,5 bis 3,5 kg/m² an Beschichtungsmaterial aufgetragen.

Die bevorzugt eingesetzten Kieselsäuresole sind kolloide Lösungen von amorphem Siliziumdioxid in Wasser, die auch als Siliziumdioxidsole oder Kieselsole bezeichnet werden. Das Siliziumdioxid liegt dabei in Form von überwiegend kugelförmigen und an der Oberfläche hydroxilierten Partikeln vor. Der Partikeldurchmesser der Kolloidteilchen beträgt 1-100 nm, wobei die zur Teilchengröße korrelierende spezifische BET-Oberfläche (bestimmt nach der Methode von G.N.Sears, Analytical Chemistry Vol. 28, N. 12, 1981-1983, Dezember 1956), 50-1000 m²/g beträgt.

Die alkalisch stabilisierten Kieselsäuresole besitzen einen schwach alkalischen pH-Wert und enthalten als Alkalisierungsmittel geringe Mengen Na₂O, K₂O, Li₂O oder Ammoniak bzw. Alkali- oder Ammoniumaluminate. Kieselsäuresole können aber auch als semistabile kolloide Lösungen schwach sauer sein. Ferner ist es möglich, durch Beschichtung mit Al₂(OH)₅Cl kationisch eingestellte Kieselsäuresole einzusetzen.

Die Konzentrationen der Kieselsäuresole liegen bevorzugt bei 5 bis 60 Gew.-% SiO₂, insbesondere bei 15 bis 50 Gew.-% SiO₂.

Die Erfindung soll anhand der nachfolgenden Beispiele näher erläutert werden.

### Beispiel 1

200 Teile einer 50%igen Polymerdispersion auf Basis Butylacrylat und Acrylnitril mit einer Vernetzungskomponente und 330 Teile Levasil® 300/30 % (anionisches Kieselsol, 300 m²/g spezifische BET-Oberfläche, 30 Gew.-% SiO₂) werden gemischt (Gewichtsverhältnis Polymer: SiO₂ von 1:1). Die Mischung wird mit Wasser auf einen Gesamtfeststoffgehalt von ca. 20 Gew.-% verdünnt. Mit Oxalsäure wird auf pH 3 bis 4 angesäuert.

Ein Polyester-Spinnvlies auf Basis p-Terephthalsäure und Ethylenglykol von ca. 150 g/m² wird durch einen Vernadelungsprozeß vorverfestigt.

Anschließend wird dieses Vlies in die o.g. Mischung getaucht und danach auf eine Feuchtigkeitsaufnahme von 150 g/m² (20 % Feststoff bezogen auf trockenes Vlies) abgequetscht. Es wird bei 150 bis 160°C getrocknet.

Levasil®-Kieselsäuresol, Produkt der Bayer AG, Leverkusen

### Beispiel 2

200 Teile eines Butadien/Styrol-Latex mit einem Butadien/Styrol-Verhältnis von 1:1,05 und mit einer Vernetzungskomponente auf Basis eines Methylolacrylamids werden mit 178 Teilen Levasil® 100 / 45 % (anionisches Kieselsol, 100 m²/g spez. Oberfläche, 45 Gew.-% SiO₂) vermischt und mit Wasser auf einen Feststoffgehalt von 20 % verdünnt. 1,5 g Ammoniumsulfat werden in Wasser gelöst und der Mischung zugesetzt. Unter Zugabe einer oberflächenaktiven Substanz (Natriumdodecylbenzolsulfonat) wird die Mischung verschäumt. Der Schaum wird auf ein Spinnvlies, hergestellt aus Polyesterendlosfäden, von ca. 170 g/m², das vorher durch Kalandern vorverfestigt wurde, so aufgetragen, daß nach Abdrücken und Absaugen ein Naßauftrag von ca. 170 g/m² auf dem Vlies verbleibt. Es wird bei 150 bis 180°C getrocknet.

### Beispiel 3

200 Teile einer 50%igen wäßrigen Lösung eines modifizierten Melaminharzes werden mit 100 Teilen Levasil® 300/30 % (anionisches Kieselsol, 300 m²/g spez. Oberfläche, 30 Gew.-% SiO₂) vermischt und mit Wasser auf 20 % Feststoffgehalt verdünnt. Danach werden 4 g einer 20%igen Magnesiumsulfatlösung zugesetzt. Ein aus Polyester-Stapelfasern durch Kardieren, Legen und Nadeln hergestelltes Vlies von ca. 260 g/m² wird mit der o.g. Mischung getränkt und auf eine Naßaufnahme von ca. 260 g/m² abgequetscht. Es wird bei 180 bis 200°C getrocknet.

Die Vliese aus den Beispielen 1 bis 3 werden mit Vliesen ohne SiO₂-Zusatz verglichen. Die Vliese der Beispiele 1 und 2 haben etwa gleiche Festigkeitswerte (bei Raumtemperatur gemessen) wie die ohne SiO₂-Zusatz. Die Dehnwerte bei 180°C der erfindungsgemäßen Vliese 1 und 2 liegen etwa 20 % über den Werten der Vliese nach dem Stand der Technik.

Der Festigkeitswert des Vlieses aus Beispiel 3 lag 10 % höher als der des entsprechenden Vlieses ohne SiO₂. Die Dehnungswerte waren etwa gleich.

Die mit den erfindungsgemäßen Vliesen hergestellten Bitumendachabdeckungen haben ein besseres Dehnungsverhalten und eine größere Dimensionsstabilität bei Temperatureinwirkung als die ohne SiO₂ hergestellten und mit Bitumen beschichteten Vliese.

## Patentansprüche

1. Verfahren zur Herstellung von Vliesen durch Vernadelung, Kalanderbehandlung oder Wärmebehandlung von aus Polymeren oder synthetischen Fasern hergestellten Spinnvliesen oder Faservliesen, anschließende Weiterverarbeitung dieser so behandelten Vliese mit wäßrigen Lösungen oder Dispersionen vernetzbarer Polymerisate oder Melaminharze zu einem Vlies mit anschließender Trocknung, dadurch gekennzeichnet, daß die Lösung oder Dispersion zusätzlich oder anstelle eines Teiles des Polymerisates oder Melaminharzes Kieselsäuresol in einer Menge enthält, daß das Gewichtsverhältnis Polymerisat zu SiO₂ 3:1 bis 1:3 beträgt oder das Gewichtsverhältnis Melaminharz zu SiO₂ 10:1 bis 1:1 beträgt.

2. Verfahren zur Herstellung von Trägervliesen durch Vernadelung, Kalanderbehandlung oder Wärmebehandlung von aus Polymeren oder synthetischen Fasern hergestellten Spinn- oder Faservliesen, anschließende Weiterverarbeitung dieser so behandelten Vliese mit wäßrigen Lösungen oder Dispersionen von vernetzbaren Polymerisaten oder Melaminharzen und anschließende Trocknung, dadurch gekennzeichnet, daß die Lösung oder Dispersion zusätzlich oder anstelle eines Teiles der Polymerisate oder Melaminharze Kieselsäuresol in einer solchen Menge enthält, daß das Gewichtsverhältnis Polymerisat zu SiO₂ 3:1 bis 1:3, oder das Gewichtsverhältnis Melaminharz zu SiO₂ 10:1 bis 1:1 beträgt, und nach der Verarbeitung das Vlies mit Bitumen oder PVC-Plastisol beschichtet wird.

3. Verfahren gemäß Anspruch 2, dadurch gekennzeichnet, daß die Beschichtung mit Bitumen oder PVC-Plastisol bei Temperaturen von 160 bis 230°C durchgeführt wird.

4. Verwendung der gemäß Ansprüchen 1 bis 3 erhaltenen Vliese als Abdeckungs- und Dichtungsmaterial.

## Claims

1. Process for the production of nonwovens by needle-punching, calendering or heat treatment of spun-bonded or fibre nonwovens produced from polymers or synthetic fibres, subsequent further processing of the resultant nonwovens with aqueous solutions or dispersions of crosslinkable polymers or melamine resins to produce a nonwoven and subsequent drying, characterised in that the solution or dispersion contains, additionally or instead of a proportion of the polymer or melamine resin, silica sol in a quantity such that the weight ratio of polymer to SiO₂ is 3:1 to 1:3 or the weight ratio of melamine resin to SiO₂ is 10:1 to 1:1.

2. Process for the production of backed nonwovens by needle-punching, calendering or heat treatment of spun-bonded or fibre nonwovens produced from polymers or synthetic fibres, subsequent further processing of the resultant nonwovens with aqueous solutions or dispersions of crosslinkable polymers or melamine resins and subsequent drying, characterised in that the solution or dispersion contains, additionally or instead of a proportion of the polymers or melamine resins, silica sol in a quantity such that the weight ratio of polymer to SiO₂ is 3:1 to 1:3 or the weight ratio of melamine resin to SiO₂ is 10:1 to 1:1 and after processing the nonwoven is coated with bitumen or PVC plastisol.

3. Process according to claim 2, characterised in that the coating with bitumen or PVC plastisol is performed at temperatures of 160 to 230°C.

4. Use of the nonwovens obtained according to claims 1 to 3 as covering and sealing material.

## Revendications

1. Procédé de préparation de non-tissés par aiguilletage, traitement de calandrage ou traitement thermique de non-tissés de monofils continus ou de fibres, préparés à partir de polymères ou de fibres synthétiques, ensuite par traitement ultérieur de ces non-tissés ainsi obtenus avec des solutions ou dispersions aqueuses de polymères réticulables ou de résines mélamine en un non-tissé avec séchage ultérieur, caractérisé en ce que la solution ou dispersion contient en plus ou à la place d'une partie du polymère ou de la résine mélamine, un sol d'acide silicique en une quantité telle que le rapport pondéral du polymère au SiO₂ s'élève de 3:1 à 1:3 ou que le rapport pondéral de la résine mélamine au SiO₂ s'élève de 10:1 à 1:1.

2. Procédé de préparation de non-tissés porteurs par aiguilletage, traitement de calandrage ou traitement thermique de non-tissés de monofils continus ou de fibres, préparés à partir de polymères ou de fibres synthétiques, ensuite par traitement ultérieur de ces non-tissés ainsi obtenus avec des solutions ou dispersions aqueuses de polymères réticulables ou de résines mélamine et séchage ultérieur, caractérisé en ce que la solution ou dispersion contient en plus ou à la place d'une partie du polymères ou de la résine mélamine, un sol d'acide silicique en une quantité telle que le rapport pondéral du polymère au SiO₂ s'élève de 3:1 à 1:3 ou que le rapport pondéral de la résine mélamine au SiO₂ s'élève de 10:1 à 1:1, et après le traitement ultérieur, le non-tissé est enduit de bitume ou de plastisol de PVC.

3. Procédé suivant la revendication 2, caractérisé en ce que l'enduction avec le bitume ou le plastisol de PVC est réalisé à des températures allant de 160 à 230°C.

4. Utilisation des non-tissés obtenus suivant les revendications 1 à 3, comme matériaux de revêtement ou d'étanchéité.
